# EUROPÄISCHE PATENTSCHRIFT

(11) **EP 1 224 355 B1**
(45) Veröffentlichungstag und Bekanntmachung des Hinweises auf die Patenterteilung: **03.11.2004**
(21) Anmeldenummer: 00956508.6
(22) Anmeldetag: 01.09.2000
(51) Int. Cl.: D06N 7/00, A43B 23/16, D04H 3/12, D04H 3/10, D04H 3/16, D06N 3/14

(54) **VERWENDUNG EINES VLIESSTOFFES ALS FERSENFUTTER FÜR DIE SCHUHINDUSTRIE**
USE OF A FLEECE AS HEEL LINING FOR USE IN THE SHOE INDUSTRY
USAGE D'UNE TOISON COMME DOUBLURE DE TALON POUR L'INDUSTRIE DE LA CHAUSSURE

(30) Priorität: 05.10.1999 DE 19947870
(43) Veröffentlichungstag der Anmeldung: 24.07.2002
(73) Patentinhaber: Carl Freudenberg KG, 69469 Weinheim (DE)
(72) Erfinder: WAGNER, Rudolf, 79379 Müllheim (DE); GROTEN, Robert, F-68280 Sundhofen (FR)
(86) Internationale Anmeldenummer: PCT/EP2000/008547
(87) Internationale Veröffentlichungsnummer: WO 2001/025529

(56) Entgegenhaltungen:
- WO-A-99/24658
- US-A- 3 829 351
- US-A- 4 107 374
- US-A- 4 147 574
- US-A- 5 164 240
- US-A- 5 899 785
- "Nouveaux cuirs synthétiques japonais" INDUSTRIE TEXTILE,FR,INDUSTRIE TEXTILE. PARIS, Nr. 1255/1256, 1. Juni 1994 (1994-06-01), Seite 63 XP000506756 ISSN: 0019-9176

## Beschreibung

Die Erfindung betrifft die Verwendung eines Vliestoffes als Fersenfutter für die Schuhindustrie.

In der Schuhindustrie werden besonders abriebfeste Materialien für die Auskleidung des hinteren Teils eines Schuhs, der sogenannten Fersenkappe, eingesetzt. Diese Materialien sollen zum einen die Kräfte aufnehmen, die durch den Fuß auf den Schuh insbesondere bei der Abrollbewegung in Längsrichtung ausgeübt werden, zum anderen müssen sie den Reibungskräften, die durch den sich beim Gehen im Schuh zumindest partiell auf- und abwärts bewegten Fuß hervor gerufen werden, standhalten. Um ein ungewolltes Herausgleiten aus dem Schuh bei der Abrollbewegung zu vermeiden, wird traditionell ein rauh- oder wildlederartiges Material als Fersenfutter eingesetzt, das durch einen Reibschluß mit dem Fuß oder dem Strumpf des Trägers das Herausgleiten aus dem Schuh verhindert.

Neben den aus natürlichen Materialien hergestellten Fersenfuttem werden auch synthetische Materialien eingesetzt. Aus den Dokumenten DE-A 44 33 078 und DE-A 196 42 253 sind Futtermaterialien für die Schuhindustrie bekannt, die aus synthetischen Fasern hergestellt werden. Beispielsweise sind diese synthetische Materialien Nadelvliesstoffe, die auf trockenem Wege durch Krempeln aus Polyester-, Viskose-, Polyamid-, Polypropylen-Fasern bzw.

Mischungen dieser Fasern hergestellt werden. Dazu werden Faserflore mit einem Flächengewicht bis zu 800 g/m² vorgelegt und durch intensive Vemadelung mechanisch verfestigt. Schon allein dieser Verfahrensschritt ist sehr zeitaufwendig und damit retativ kostenintensiv. Es schließt sich gewöhnlich ein Schrumpfen des Nadelvliesstoffes durch Heißluft oder Dampf an, der zu einem Verdichten des Materials sowie einer weiteren Verfestigung im Hinblick auf die Einstellung der für den Anwendungszweck gewünschten Dichte führt. Um die notwendigen Festigkeitsparameter wie Ein- und Weiterreißbeständigkeit des Nadelvliesstoffes zu erreichen, wird dieser mit einer wärmekoagulierbaren Latexbindemittel-Dispersion wie Styren-Butadien-Kautschuk (Styrene-Butadiene-Rubber - SBR) oder Nitril-Butadien-Kautschuk (Nitril-Butadiene-Rubber - NBR) imprägniert und anschließend getrocknet. Der Latexanteil beträgt ca. 30 bis 60 Gew.-% des imprägnierten Vliesstoffgewichtes. Das so vorbereitete Material wird in zwei bis vier dünnere Lagen gespalten. Dieses Spaltverfahren wurde aus der Lederindustrie für Vliesstoffe übemommen, um die Produktivität bei der Vliesstoffherstellung zu steigern. Die Spaltprodukte können zur Vergleichmäßigung der Oberfläche und zur Verbesserung des optischen Finishes noch angeschliffen werden. Abschließend wird auf eine der beiden Seiten ein Schmelzkleber aufgetragen, um die Weiterverarbeitung zu vereinfachen. Nachteilig an dem bisher eingesetzten synthetischen Fersenfutter sind vor allem die sehr unterschiedliche Festigkeitswerte in Längs- und Querrichtung, der durch das Spalten der vom Vernadeln her senkrecht angeordneten Faserbündel eintretende Festigkeitsverlust sowie die hinsichtlich der Ein- und Ausstichsseite bedingten Ungleichmäßigkeiten der einzelnen Lagen.

Aus dem Dokument US-A 5,899,785 sind zwar Vliesstoffe mit einem Flächengewicht von 5 bis 600 g/m² bekannt, die aus kontinuierlichen Komposit-Filamenten bestehen, die entlang ihrer Längsrichtung trennbar sind, einen Fasertiter von 0,3 bis 10 dtex aufweisen und aus mindestens drei Elementarfäden bestehen, die aus mindestens zwei verschiedenen Polymermaterialien gebildet sind, wobei jeder Elementarfaden einen Titer zwischen 0,005 und 2 dtex besitzt und das Verhältnis zwischen der Querschnittsfläche eines Elementarfadens und der Gesamt-Querschnittsfläche der einheitlichen Komposit-Filamente zwischen 0,5 und 90 % liegt, wobei die Koposit-Filamente einen röhrenförmigen Hohlraum in Richtung ihrer zentralen Achse aufweisen. Solche Vliesstoffesollen für die Herstellung von Zwischenlagen von Schuhen oder die Herstellung von synthetischen Leder geeignet sein.

Das Dokument "Nouveaux cuirs synthetiques japonais", Industrie Textile, FR, No. 1255/1256, Page 63 beschreibt neue Kunstleder, die Vliesstoffen auf der Basis von Bikomponenten-Mikrofasem bestehen. Die Fasern bestehend aus Polyester und Polyamid und einem Fasertiter von 0,5 dtex werden durch Behandlung mit Wasserstrahlen in sechs Polyestersegmente mit einem Titer von 0,05 dtex und Polyamidsegmente mit einem Titer von 0,1 dtex gespalten. Nach der Impränierung mit Polyurethan wird ein Rauleder mit exzellenten Eigenschaften insbesondere hinsichtlich des Isolationsvermögens und der Luftdurchlässigkeit erhalten.

Die Erfindung hat sich die Aufgabe gestellt, ein Fersenfutter für die Schuhindustrie zu verwenden, welches bei Flächengewichten von 180 bis 350 g/m² Ein- und Weiterreißfestigkeiten sowohl in Längs- als auch in Querrichtung > 15 N aufweist.

Erfindungsgemäß wird die Aufgabe durch die Verwendung eines Vliesstoffes bestehend aus einem mit einem Polymer imprägnierten Vliesstoff mit Flächengewichten von 180 bis 350 g/m² und Weiterreißfestigkeiten sowohl in Längs- als auch in Querrichtung > 15 N, wobei der Vliesstoff aus schmelzgesponnenen, aerodynamisch verstreckten und unmittelbar zu einem Vlies abgelegten Mehrkomponenten-Endlosfilamenten mit einem Titer < 2 dtex besteht und die Mehrkomponenten-Endtosfilamente nach einer Vorverfestigung zumindest zu 90 % zu Supermikro-Endlosfilamenten mit einem Titer < 0,2 dtex gesplittet und verfestigt sind und bei dem der Vliesstoff mit 20 bis 50 Gew.-% eines Polymeren, bezogen auf das Ausgangsgewicht des Vliesstoffes, imprägniert ist als Fersenfutter für die Schuhindustrie.

Vorzugsweise ist das Fersenfutter eines, bei dem das Mehrkomponenten-Endlosfilament ein Bikomponenten-Endlosfilament aus zwei inkompatiblen Polymeren, insbesondere einem Polyester und einem Polyamid, ist. Das Mehrkomponenten-Endlosfilament weist dadurch eine gute Spaltbarkeit und ein sehr günstiges Verhältnis von Festigkeit zu Flächengewicht auf.

Vorzugsweise ist das Fersenfutter eines, bei dem der Polyesteranteil in Mehrkomponenten-Endlosfilament höher als der Polyamidanteil, insbesondere im Bereich des Gewichtsverhältnis von Polyesteranteil zu Polyamidanteil 1,1 : 1 bis 3 : 1, ist. Die Fersenfutter weisen dadurch einen sehr textilen Griff und eine gute Alterungsbeständigkeit auf.

Besonders bevorzugt ist ein Fersenfutter, bei dem die Mehrkomponenten-Endlosfilamente einen Querschnitt mit orangenartiger Multisegment-Struktur aufweisen, wobei die Segmente alternierend jeweils eines der beiden inkompatiblen Polymeren enthalten.

Vorzugsweise ist das Fersenfutter eines, bei dem der aus dem Mehrkomponenten-Endlosfilamenten gebildete Vliesstoff zur Vorverfestigung prekalandriert ist. Das Material weist dadurch eine sehr gute Dickengleichmäßigkeit auf.

Besonders bevorzugt ist weiterhin ein Fersenfutter, bei dem mindestens eines der als Mehrkomponenten-Endlosfilament bildenden inkompatiblen Polymere ein Additiv, wie Farbpigmente, permanent wirkende Antistatika und/oder die hydrophilen oder hydrophoben Eigenschaften beeinflussende Zusätze in Mengen bis zu 15 Gew.-% enthält. Das Fersenfutter kann dadurch hinsichtlich seiner Lichtechtheit, der Neigung zur statischen Aufladung, den Schweißtransport bzw. der Feuchtigkeitsstauwirkung positiv beeinflußt werden. Weiterhin ermöglicht die Zugabe der Farbpigmente in die Spinnmasse die Herstellung tiefer und abriebbeständiger Farben.

Besonders bevorzugt ist weiterhin ein Fersenfutter, bei dem das Mehrkomponenten-Endlosfilament ungekräuselt ist, da dadurch der textile Griff resultierend aus der guten Spaltbarkeit in Supermikro-Endlosfilamente gewährleistet ist.

Besonders bevorzugt nach der Erfindung ist ein Fersenfutter, bei dem der Vliesstoff mit 20 bis 50 Gew.-% eines Polymer, bezogen auf das Ausgangsgewicht des Vliesstoffes, imprägniert ist. Das Fersenfutter weist bei vergleichbaren Imprägnierungsgraden gegenüber den bekannten synthetischen Fersenfuttermaterialien überlegene Festigkeitseigenschaften auf.

Vorteilhafterweise ist das Fersenfutter eines, bei dem eine der Seiten mit einem Schmelzkleberauftrag versehen ist. Ein solches Material ist insbesondere für die Weiterverarbeitung auf automatischen Maschinen geeignet.

Das erfindungsgemäße Verfahren zur Herstellung des Fersenfutters besteht darin, daß Mehrkomponenten-Endlosfilamente aus der Schmelze ersponnen, aerodynamisch verstreckt und unmittelbar zu einem Vlies abgelegt werden, eine Vorverfestigung durch Prekalandrieren oder Vernadeln erfolgt und der Vliesstoff durch Hochdruck-Fluidstrahlen verfestigt sowie gleichzeitig in Supermikro-Endlosfilamente mit einem Titer < 0,2 dtex gesplittet sowie anschließend mit einem Polymer imprägniert wird. Die so erhaltenen Produkte sind sehr gleichmäßig hinsichtlich ihrer Festigkeitsbelastbarkeit, weil eine weitgehend isotrope Fadenverteilung im Produkt vorliegt. Die Produkte zeigen keine Neigung zu Delamination und weisen hohe Modulwerte sowie Ein- und Weiterreißfestigkeiten auf.

Eine weitere vorteilhafte Ausgestaltung des Verfahrens besteht darin, daß die Verfestigung und Splittung der Mehrkomponenten-Endlosfilamente dadurch erfolgt, daß der vorverfestigte Vliesstoff mehrfach abwechselnd von beiden Seiten mit Hochdruck-Wasserstrahlen beaufschlagt wird. Diese Art der Verfestigung und Splittung der Mehrkomponenten-Endlosfilamente führt zu sehr dichten Vliesstoffen mit glatten Oberflächen.

Vorzugsweise wird das Verfestigen und Splitten des Mehrkomponenten-Endlosfilaments auf einem Aggregat mit rotierenden Siebtrommeln durchgeführt. Diese Form der Aggregate gestattet den Bau sehr kompakter Anlagen.

In besonders bevorzugter Weise wird die Imprägnierung des überwiegend zur Supermikro-Endlosfilamenten gesplitteten und verfestigten Vlieses mit einer wässrigen Polyurethan- oder NBR-Latexdispersion vorgenommen. Dadurch werden Rückstände an Lösemittel vermieden und die Imprägnierung mit einem Polymer in besonders umweltfreundlicher Weise vorgenommen.

In bevorzugter Weise wird das imprägnierte Material noch einer Nachbehandlung durch Schleifen oder Buffen unterzogen. Durch diese Maßnahmen können die Oberflächenbeschaffenheit und der Griff des erhaltenen Materials noch verbessert werden. Durch die in der Struktur enthaltenen Mikrofilamente entsteht dabei eine besonders feine und edle, nubukartige Oberfläche, die der von natürlichem Leder sehr ähnelt.

### Beispiel

Aus einem Mehrkomponenten-Endlosfilament bestehend aus 65 Gew.-% Poly(ethylenterephthalat) und 35 Gew.-% Poly(hexamethylenadipamid) wird ein Vliesstoffflor mit einem Flächengewicht von ca. 160 g/m² hergestellt. Die Ausgangsfilamente haben ein Titer von ca. 1,8 dtex und bestehen aus 16 Segmenten, wobei sich Polyester und Polyamidsegmente wie Orangenspalten um eine Mittelachse herum abwechseln. Die schmelzgesponnenen Mehrkomponenten-Endlosfilamente werden aerodynamisch verstreckt und regellos auf einem Band abgelegt. Der so erhaltene Vliesstoffflor wird einer Prekalandrierung bei Temperaturen von ca. 95 °C und einem Druck von ca. 100 bar zugeführt. Nach einer mechanischen Vorverfestigung durch Vernadeln erfolgt eine Wasserstrahlbehandlung bei ca. 100 bar Wasserdruck. Anschließend findet die Splittung der Mehrkomponenten-Endlosfilamente in Supermikro-Endlosfilamente mit einem Titer von ca. 0,1 dtex und eine Verfestigung des Vliesstoffes mit Hilfe von Hochdruckwasserstrahlen statt. Die Behandlung erfolgt jeweils zweimal von beiden Seiten bei Wasserdrucken von 250 bis 300 bar und auf Siebunterlagen mit 60 bis 100 mesh Maschenweite. Das Vlies wird anschließend getrocknet und einer Imprägnierung mit Polymer mit Hilfe einer Trocken-in-Nass-Behandlung mit NBR-Latex unterzogen. Es werden ca. 125 Gew.-% NBR bezogen auf das Ausgangsgewicht des Vliesstoffes aufgetragen und durch Trocknung bei 180 °C fixiert. Nach dem Anschleifen wird ein Fersenfutter mit einem Gewicht von 260 g/m² und einer Dicke von 0,75 mm erhalten.

### Vergleichsbeispiel

Aus Polyester- und Polypropylen-Stapelfasern wird durch intensive Vernadelung ein Vliesstoff hergestellt und mit NBR imprägniert. Durch Spaltung wird ein Fersenfutter mit einem Flächengewicht von 320 g/m² und einer Dicke von 0,85 mm erhalten.

Ein Vergleich der Festigkeitswerte und der Abriebbeständigkeit ist in der nachfolgenden Tabelle 1 zusammengestellt. Dabei wurde die Abriebfestigkeit in der Weise bestimmt, daß ein Probekörper mit 90 mm ∅ in einen Rotationsspannkopf eingespannt und mit einem Scheuerdruck von 2,8 N/cm² belastet wird. Der Drehwinkel des Spannkopfes beträgt 50 Grad. Das Prüfmuster wird gegen ein Scheuerelement getestet, welches Rauten auf seiner Oberfläche aufweist. Die Meßprobe wird mit Wasser benetzt und in zyklische Hin- und Herbewegung versetzt, wobei ein Scheuerzyklus aus 300 Hin- und Herbewegungen besteht, an den sich eine visuelle Beurteilung anhand einer Benotungsvorlage anschließt.

## Patentansprüche

1. Verwendung eines Vliesstoffes bestehend aus einem mit einem Polymer imprägnierten Vliesstoff mit Flächengewichten von 180 bis 350 g/m² und Weiterreißfestigkeiten sowohl in Längs- als auch in Querrichtung > 15 N, wobei der Vliesstoff aus schmelzgesponnenen, aerodynamisch verstreckten und unmittelbar zu einem Vlies abgelegten Mehrkomponenten-Endlosfilamenten mit einem Titer < 2 dtex besteht und die Mehrkomponenten-Endiosfifamente nach einer Vorverfestigung zumindest zu 90 % zu Supermikro-Endlosfilamenten mit einem Titer < 0,2 dtex gesplittet und verfestigt sind und bei dem der Vliesstoff mit 20 bis 50 Gew.-% eines Polymeren, bezogen auf das Ausgangsgewicht des Vliesstoffes, imprägniert ist als Fersenfutter für die Schuhindustrie.

2. Verwendung nach Anspruch 1, bei der das Mehrkomponenten-Endlosfilament des Vliesstoffes ein Bikomponenten-Endlosfilament aus zwei inkompatiblen Polymeren, insbesondere einem Polyester und einem Polyamid, ist.

3. Verwendung nach Anspruch 2, bei der der Polyersteranteil im Mehrkomponenten-Endlosfilament des Vliesstoffes höher als der Polyamidanteil ist.

4. Verwendung nach Anspruch 3, bei der das Gewichtsverhältnis von Polyesteranteil zu Polyamidanteil im Mehrkomponenten-Endlosfilament des Vliesstoffes 1,1:1 bis 3:1 ist.

5. Verwendung nach einem der Ansprüche 1 bis 4, bei der die Mehrkomponenten-Endlosfilamente des Vliesstoffes einen Querschnitt mit orangenartiger Multisegment-Struktur aufweisen, wobei die Segmente alternierend jeweils eines der beiden inkompatiblen Polymeren enthalten.

6. Verwendung nach einem der Ansprüche 1 bis 5, bei der der aus dem Mehrkomponenten-Endlosfilamenten gebildete Vliesstoff zur Vorverfestigung pre-kalandriert ist.

7. Verwendung nach einem der Ansprüche 1 bis 6, bei der mindestens eines der das Mehrkomponenten-Endlosfilament bildenden inkompatiblen Polymere des Vliesstoffes ein Additiv, wie Farbpigmente, permanent wirkende Antistatika und / oder die hydrophilen oder hydrophoben Eigenschaften beeinflussende Zusätze in Mengen bis zu 15 Gew.-%, enthält.

8. Verwendung nach einem der Ansprüche 1 bis 7, bei der das Mehrkomponenten-Endlosfilament des Vliesstoffes ungekräuselt ist.

9. Verwendung nach einem der Ansprüche 1 bis 8, bei der der Vliesstoff eine hochwertige nubukartige Oberfläche nach dem Schleifen, hervorgerufen durch an der Oberfläche freigelegte Mikrofilament-Enden, besitzt.

10. Verwendung nach einem der Ansprüche 1 bis 9, bei der eine der Seiten des Vliesstoffes mit einem Schmelzkleberauftrag versehen ist.

## Claims

1. The use of a nonwoven fabric comprising a polymer-impregnated nonwoven fabric having basis weights of from 180 to 350 g/m² and tear strengths of > 15 N not only in the longitudinal but also in the transverse direction, the nonwoven fabric comprising multicomponent filaments having a linear density of < 2 dtex which are spun from the melt, aerodynamically stretched, directly laid down to form a web and subjected to a pre-consolidating operation before being at least 90% split into supermicrofilaments having a linear density of < 0.2 dtex and consolidated, and the nonwoven fabric being impregnated with from 20 to 50% by weight of a polymer, based on the starting weight of the nonwoven fabric, as a heel lining for the shoe industry.

2. The use according to claim 1, wherein the multicomponent filament of the nonwoven fabric is a bicomponent filament of two incompatible polymers, especially of a polyester and a polyamide.

3. The use according to claim 2, wherein the polyester fraction in the multicomponent filament of the nonwoven fabric is larger than the polyamide fraction.

4. The use according to claim 3, wherein the weight ratio of the polyester fraction to the polyamide fraction in the multicomponent filament of the nonwoven fabric is in the range from 1.1:1 to 3:1.

5. The use according to any one of claims 2 to 4, wherein the multicomponent filaments of the nonwoven fabric have a cross section having an orangelike multisegment structure in which segments each containing one of the two incompatible polymers alternate.

6. The use according to any one of claims 1 to 5, wherein the nonwoven fabric formed from the multicomponent filaments is precalendered before preconsolidation.

7. The use according to any one of claims 2 to 6, wherein at least one of the incompatible polymers of the nonwoven fabric forming the multicomponent filament contains an additive, such as colour pigments, permanently active antistats and/or hydrophilic or hydrophobic modifiers, in an amount of up to 15% by weight.

8. The use according to any one of claim 1 to 7, wherein the multicomponent filament of the nonwoven fabric is uncrimped.

9. The use according to any one of claims 1 to 8, wherein the nonwoven fabric possesses a high-quality, nubucklike surface after abrading, due to microfilament ends bared at the surface.

10. The use according to any one of claims 1 to 9, wherein one of the sides of the nonwoven fabric is provided with an application of hotmelt adhesive.

## Revendications

1. Utilisation d'un non-tissé, constitué d'un non-tissé imprégné d'un polymère, avec des grammages compris entre 180 et 350 g/m² et avec des résistances à l'allongement d'une déchirure > 15 N, aussi bien dans le sens longitudinal que dans le sens transversal, le non-tissé étant constitué de filaments continus multi-composantes filés au fondu, étirés de façon aérodynamique et directement déposés en un non-tissé, avec un titre < 2dtex et après une pré-consolidation, les filaments continus multi-composantes étant divisés au moins à 90 % en super-micro-filaments continus, avec un titre < 0,2 dtex et consolidés et dans laquelle le non-tissé est imprégné avec de 20 à 50 % en poids d'un polymère, par rapport au poids initial du non-tissé, en tant que doublure de talon pour l'industrie de la chaussure.

2. Utilisation selon la revendication 1, dans laquelle le filament continu multi-composantes du non-tissé est un filament continu bi-composantes en deux polymères incompatibles, notamment un polyester et un polyamide.

3. Utilisation selon la revendication 2, dans laquelle la fraction en polyester dans le filament continu multi-composantes du non-tissé est supérieure à la fraction en polyamide.

4. Utilisation selon la revendication 3, dans laquelle le rapport en poids de la fraction en polyester à la fraction en polyamide dans le filament continu multi-composantes du non tissé se situe entre 1,1 : 1 et 3 : 1.

5. Utilisation selon l'une quelconque des revendications 1 à 4, dans laquelle les filaments continus multi-composantes du non-tissé ont une section transversale avec une structure multisegmentée, à la façon d'une orange, les segments contenant en alternance respectivement l'un des deux polymères incompatibles.

6. Utilisation selon l'une quelconque des revendications 1 à 5, dans laquelle le non-tissé constitué de filaments continus multi-composantes est pré-calandré, pour pré-consolidation.

7. Utilisation selon l'une quelconque des revendications 1 à 6, dans laquelle au moins l'un des polymères incompatibles du non-tissé constituant le filament continu multi-composantes contient un additif, comme des pigments colorés, des antistatiques à action permanente et / ou les adjuvants influençant les caractéristiques hydrophiles ou hydrophobes, dans des quantités jusqu'à 15 % en poids.

8. Utilisation selon l'une quelconque des revendications 1 à 7, dans laquelle le filament continu multi-composantes du non-tissé n'est pas bouclé.

9. Utilisation selon l'une quelconque des revendications 1 à 8, dans laquelle, après l'usinage par abrasifs, le non-tissé présente une surface de haute qualité, du type d'un nubuck, suscitée par des extrémités de micro-filaments libérées à la surface.

10. Utilisation selon l'une quelconque des revendications 1 à 9, dans laquelle l'un des côtés du non-tissé est muni d'une couche de colle fusible.
